# FASCICULE DE BREVET EUROPEEN

(11) **EP 4 544 007 B1**
(45) Date de publication et mention de la délivrance du brevet: **29.07.2026**
(21) Numéro de dépôt: 23744847.7
(22) Date de dépôt: 22.06.2023
(51) Int. Cl.: C10L 1/23, C10L 10/12

(54) **CARBURANT POUR MOTEUR À BASE DE MÉTHANOL CONTENANT UN ADDITIF D'AMÉLIORATION DE LA COMBUSTION**
MOTORKRAFTSTOFF AUF METHANOLBASIS MIT EINEM VERBRENNUNGSVERBESSERNDEN ADDITIV
METHANOL-BASED ENGINE FUEL CONTAINING A COMBUSTION-ENHANCING ADDITIVE

(30) Priorité: 23.06.2022 FR 2206260
(43) Date de publication de la demande: 30.04.2025
(73) Titulaire: Eurenco France SAS, 84700 Sorgues (FR)
(72) Inventeur: BATAILLE MORIN, Anne-Gaëlle, 91440 BURES SUR YVETTE (FR); SAMSON, Richard, 45770 SARAN (FR); FOUCHER, Fabrice, 45650 SAINT JEAN LE BLANC (FR)
(74) Mandataire: Cabinet Beau de Loménie
(86) Numéro de dépôt international: PCT/FR2023/050937
(87) Numéro de publication internationale: WO 2023/247901

(56) Documents cités:
- EP-A2- 0 030 429
- EP-A2- 0 116 197
- CN-A- 108 587 696
- CN-A- 110 317 645
- CN-A- 114 561 234
- DE-A1- 2 701 588
- DEMPSEY ADAM B. ET AL: "Effect of Cetane Improvers on Gasoline, Ethanol, and Methanol Reactivity and the Implications for RCCI Combustion", SAE INTERNATIONAL JOURNAL OF FUELS AND LUBRICANTS, vol. 6, no. 1, 8 April 2013 (2013-04-08), US, pages 170 - 187, XP055909411, ISSN: 1946-3960, DOI: 10.4271/2013-01-1678

## Description

### Domaine de l'invention

Le domaine de l'invention est celui des carburants pour moteur à combustion. Le carburant de l'invention fait partie des nouveaux carburants à impact réduit sur l'environnement, par exemple ceux communément appelés « e-fuels » lorsqu'ils sont fabriqués à partir d'électricité bas carbone, d'hydrogène à faible empreinte carbone, et/ou à partir de CO₂. Ils sont considérés comme une solution pour la décarbonation des transports. Le carburant de l'invention est essentiellement (pour au moins 98%) composé de méthanol et fait ainsi partie des alternatives écologiques pour le remplacement des carburants fossiles. L'invention porte sur un additif qui, incorporé au méthanol, assure un meilleur allumage et une combustion plus rapide du carburant dans le moteur.

### Etat de la technique

Le méthanol du type « e-fuels » représente une alternative à faible impact environnemental crédible pour remplacer prochainement les combustibles fossiles et biocombustibles pour les moteurs à combustion. La combustion de ce méthanol ainsi produit conduit à un bilan neutre en CO₂. Le méthanol comme carburant a une densité énergétique utilisable dans des moteurs à combustion mais a un nombre de cétane faible. Son inflammation dans des moteurs à allumage par compression, de type diesel est problématique surtout aux faibles régimes moteurs. Différents moyens pour améliorer l'inflammation du méthanol dans un moteur à inflammation par compression ont été décrits.

Le premier moyen est la co-injection dans le moteur d'un fuel pilote ou d'un additif avec le méthanol. Par exemple, la demande de brevet CN 214944586 décrit la co-injection d'un fuel pilote de type diesel avec le méthanol comme carburant principal. L'article scientifique "Effect of Cetane Improvers on Gasoline, Ethanol, and Methanol Reactivity and the Implications for RCCI Combustion" (SAE International Journal of Fuels and Lubricants Vol. 6, No. 1 (April 2013), pp. 170-187) décrit la co-injection de nitrate de 2 éthylhexyle (NEH) avec un carburant composé essentiellement de méthanol. Au cours de la combustion dans un mode spécifique RCCI (de l'anglais « Reactivity Compression Controlled Ignition », en français « Allumage par compression à réactivité contrôlée »), un combustible et un comburant à faible réactivité bien mélangés (généralement à de l'air) sont comprimés mais n'atteignent pas l'auto-inflammation. Plus tard, toujours pendant le cycle de compression, du carburant à haute réactivité, ici le NEH, est injecté pour former un mélange local de carburant à faible et à haute réactivité. Les taux massiques de NEH co-injectés sont d'environ 6%. Ce type de procédé présente l'inconvénient majeur de nécessiter un pilotage de la co-injection selon les conditions de fonctionnement du moteur, des aménagements structurels comme des réservoirs et des systèmes d'injections séparés. Aussi, l'utilisation d'un fuel comme combustible pilote génère des émissions de CO₂ avec un bilan négatif sur l'environnement.

L'article « Effect of cetane Improvers on gasoline, Ethanol and Methanol Reactivity and the Implications for RCCI Combustion » (SAE International Journal of Fuels and Lubricants, Vol. 6, n° 1, 2013-04-08, pages 170-187) concerne une étude de la combustion en moteur à allumage par compression des carburants essence, éthanol et méthanol à l'état gazeux mis en présence d'un additif injecté, le DTPB ou le NEH. L'efficacité de combustion des carburants avec additifs est étudiée en comparaison à celle d'un carburant de référence (PFR = acronyme anglais de Primary Reference Fuel) consistant en un mélange d'isooctane et de n-heptane. Les résultats de combustion des carburants avec additif sont présentés en équivalent de l'efficacité du nombre PRF (PRF number) en fonction du pourcentage massique d'additif dans le combustible. Les tests sont réalisés à des températures (Tin) d'admission élevées de 113°C et 82°C pour lesquelles le carburant méthanol est gazeux. Ces températures d'admission élevées sont nécessaires pour assurer le bon mélange de l'additif NEH injecté avec le méthanol avec des taux massiques d'additifs compris entre ~1% et 18 %. Cette article montre que l'injection de NEH en présence du carburant méthanol à l'état gazeux permet pour un taux massique élevé d'environ 7% d'atteindre une efficacité (Effective PRF# = 70) de combustion acceptable en référence à au carburant standardisé. On conclut de cet article qu'un taux massique de NEH de 7% injecté en présence méthanol gazeux est susceptible de conduire à une efficacité de combustion acceptable.

Le deuxième moyen est un mélange de fuels avec le méthanol. Il est connu de mélanger en proportion minoritaire ou majoritaire des alcools, comme le méthanol ou l'éthanol, avec des fuels diesels fossiles ou synthétiques du type diméthyléther (DME) ou avec des essences. Dans ce cas encore le bilan en émission CO₂ a un bilan négatif sur l'environnement.

Le troisième moyen est l'incorporation d'additif d'amélioration de l'inflammation en mélange avec le méthanol, éventuellement aussi en mélange avec un fuel diesel. De nombreuses demandes de brevets, comme les demandes brevets CN 103865592 et CN 104232180, décrivent l'incorporation d'un cocktail d'additifs multifonctionnels en mélange dans le méthanol, éventuellement aussi en mélange avec un fuel. Ces additifs ont par exemple des fonctions de conservation, anticorrosion, d'amélioration de la combustion, de détergence. Ces additifs représentent en général au moins 10% de la masse du carburant. La proportion de méthanol dans le carburant est comprise entre 30% et 90% en masse selon les pourcentages massiques d'additifs et du fuel diesel en présence dans le carburant. Les effets conjugués de ces additifs ne sont observés que de façon globale sans doser avec précision les quantités nécessaires. Il ne s'agit donc pas d'un carburant essentiellement composé de méthanol. Dans la demande brevet CN 114561234, le carburant liquide comprend 92-97% en volume, de préférence 95-97% en volume de méthanol essentiellement pure ainsi que 3-8% en volume, de préférence 3-5% en volume, d'un mélange d'additifs constitué de 45-55% en volume de nitrate d'isooctyle, 20-30% en volume de peroxyde de di-tert-butyle, 5-15% en volume d'oxalate de diisobutyle et/ou de diisoamyle, 7-20% en volume de dimère d'acide linoléique, 2-5% en volume d'alkène et 0,02%-0,1% en volume de glycéryl oléate.

Sur un autre plan, dans le domaine des carburants hydrocarbonés diesels ou bio-diesels, on connaît, de longue date, le nitrate de 2-éthylhexyle (NEH) utilisé comme additif d'amélioration de cétane du carburant diesel. Une valeur de cétane plus élevée assure une consommation de carburant plus faible, à une réduction des particules et des émissions de NOx, à un démarrage plus rapide du moteur à froid, un cliquetis et un bruit de moteur réduits, ainsi qu'une réduction de l'usure du moteur. Le mécanisme réactionnel du NEH en présence d'un carburant hydrocarboné diesel a été étudié par exemple dans la publication scientifique « The Autoignition Behavior of Surrogate Diesel Fuel Mixtures and the Chemical Effects of 2-Ethylhexyl Nitrate (2-EHN) Cetane Improver » (vol. 108, section 4 : Journal of fuels and lubricants (1999), pp. 1029-1045). Cependant, le mécanisme réactionnel de son effet d'amélioration de cétane de carburant diesel reste encore mal connu et son usage se base sur des lois empiriques. Pour cette raison, son efficacité sur d'autres carburants que les carburants diesels ne peut donc pas être présupposée. Cet additif est produit de façon industrielle et largement utilisé dans les carburants diesels commercialisés. Plus de cinquante mille tonnes de NEH sont produites par an en Europe depuis les années 1980. D'autres nitrates d'alkyles peuvent aussi être utilisés comme additifs d'amélioration de l'indice de cétane de carburant diesel. La figure 1 montre la similitude avec le NEH des effets sur l'indice de cétane de différents nitrates d'alkyles en addition avec un carburant diesel standard (moyennement paraffinique (~40%) ayant un indice de cétane naturel bas mais une réponse standard à l'améliorant de cétane). L'effet d'amélioration de l'indice de cétane est obtenu pour une incorporation en nitrate d'alkyle dans le carburant diesel proche de 0,03% en masse.

La présente invention apporte une solution pour améliorer l'inflammation du méthanol dans des moteurs à combustion. Cette amélioration est obtenue en additionnant en très faible proportion massique l'additif NEH seul en mélange avec le carburant méthanol. De façon plus étendue d'autres nitrates d'alkyles, dont le pouvoir d'amélioration de l'indice de cétane est connu de façon similaire au NEH pour un carburant diesel, sont aussi préconisés dans le cadre de la présente invention pour améliorer l'inflammation du méthanol. Il est inattendu que des additifs connus pour augmenter l'indice de cétane d'un hydrocarbure diesel ou biodiesel puissent être aussi efficacement utilisés, à très faible pourcentage massique, pour améliorer l'allumage d'un alcool comme le méthanol.

### Résumé de l'invention

L'invention concerne un carburant constitué de 98,0% à 99,9 % en masse de méthanol pour moteur par auto-inflammation par compression ou par allumage à étincelle, et de 0,1% à 2,0% en masse d'un composé pour améliorer le délai d'allumage du méthanol.

Ledit composé est un nitrate d'alkyle.

Ledit composé a l'avantage d'être liquide à température ambiante, peu inflammable, non toxique et produit industriellement.

Ledit composé, à ces faibles taux en présence du carburant méthanol, est donc conventionnellement assimilé à un additif pour carburant.

L'addition dudit composé liquide est réalisée en mélange avec le méthanol à l'état liquide pour former le carburant selon l'invention dans un réservoir. Il peut être aussi stocké séparément et mélangé avec le méthanol pour former le carburant selon l'invention préalablement à son injection dans le moteur, ou co-injecté pour former le carburant selon l'invention dans une chambre de prémélange du moteur.

Ledit composé, du type nitrate d'alkyle, réservé jusqu'alors à l'amélioration de l'indice de cétane de carburants hydrocarbonés diesels fossiles ou biodiesels est donc utilisé avec efficacité et de façon surprenante comme additifs d'amélioration de l'inflammation du méthanol.

### Brève description des figures

La figure 1 montre l'effet des nitrates d'alkyle sur l'indice de cétane d'un carburant diesel standard.
La figure 2 montre l'effet du NEH sur le délai d'allumage du méthanol pour une richesse (air/carburant) de 0,5 à une pression de compression Pc de 30 bars : courbe de gauche = carburant constitué de 100% de méthanol ; courbe de droite = carburant constitué de 99,8% de méthanol et 0,2% de NEH.
La figure 3 montre l'effet du NEH sur le délai d'allumage du méthanol pour une richesse (air/carburant) de 1 à une pression de compression Pc de 30 bars : courbe de gauche = carburant constitué de 100% de méthanol ; courbe de droite = carburant constitué de 99,8% de méthanol et 0,2% de NEH.
La figure 4 montre l'effet du NEH sur le délai d'allumage du méthanol pour une richesse (air/carburant) de 1,5 à une pression de compression Pc de 30 bars : courbe de gauche = carburant constitué de 100% de méthanol ; courbe de droite = carburant constitué de 99,8% de méthanol et 0,2% de NEH.
La figure 5 montre le délai d'allumage d'un carburant à base de méthanol contenant différentes quantités de NEH en fonction de la température, pour une richesse (air/carburant) de 1 à une pression de compression Pc de 30 bars : courbes de gauche à droite = carburant constitué de 100% de méthanol ; carburant constitué de 99,8% de méthanol et 0,2% de NEH ; carburant constitué de 99,5% de méthanol et 0,5% de NEH ; carburant constitué de 99,0% de méthanol et 1,0% de NEH.
La figure 6 montre le délai d'allumage d'un carburant à base de méthanol contenant différentes quantités de NEH, pour une richesse (air/carburant) de 1, à une pression de compression Pc de 30 bars, sur une plage de température allant de 850K à 1000K.
La figure 7 est une vue élargie de la figure 6 sur la plage de température allant de 900K à 1000K.

### Description de l'invention

La présente divulgation concerne un carburant pour moteur (notamment pour moteur à combustion) constitué de 98,0% à 99,9 % en masse de méthanol et de 0,1% à environ 2,0% en masse d'un composé consistant en un nitrate d'alkyle.. Dans un mode de réalisation, le carburant contient de 0,1 % à 1,0 % en masse dudit composé. Dans un autre mode de réalisation, le carburant contient de 0,1% à moins de 1,0% (< 1,0%) en masse dudit composé.

Ledit composé additionné au méthanol est choisi parmi un ou plusieurs nitrates d'alkyle linéaire, ramifié ou cyclique.

Ledit composé est plus particulièrement choisi parmi les nitrates d'alkyle linéaire comportant 4 à 36, avantageusement 4 à 24 atomes de carbone, les nitrates d'alkyle ramifié comportant 4 à 36, avantageusement 4 à 24 atomes de carbone, les nitrates d'alkyle cyclique (ou nitrates de cycloalkyle) comportant 5 à 18 atomes de carbone, et leurs mélanges. Dans un mode de réalisation, ledit composé est choisi parmi le nitrate de 2-éthylhexyle, le nitrate de cyclohexyle, le nitrate de dodécyle, le nitrate de n-nonyle, le nitrate de 2-tétradecyl-1-octadécyle, le nitrate d'hexyle, le nitrate de 2-octyle, le nitrate d'isononyle, le nitrate de 2-propylheptyle, un mélange de nitrates d'alkyles ramifiés en C₉-C₁₃, et leurs mélanges. Dans un mode de réalisation, le nitrate d'alkyle est le nitrate de 2-éthylhexyle seul ou en mélange avec un ou plusieurs autres nitrates d'alkyle tels que définis ci-dessus, avantageusement le nitrate d'alkyle est- le nitrate de 2-éthylhexyle seul.

Les mélanges de nitrates d'alkyles ramifiés en C₉-C₁₃ peuvent être obtenus à partir des mélanges correspondants d'alcools ramifiés en C₉-C₁₃, par exemple les alcools disponibles auprès de la société Exxon sous la dénomination commerciale Exxal^{™}. A titre indicatif, on peut préparer un mélange d'au moins deux alcools ramifiés choisis parmi un alcool ramifié en C₉, un alcool ramifié en C₁₀, un alcool ramifié en C₁₁, un alcool ramifié en C₁₂ et un alcool ramifié en C₁₃, puis synthétiser le mélange de nitrates d'alkyle correspondant.

Selon un mode de réalisation, ledit composé et le méthanol sont stockés séparément, et mis en présence l'un de l'autre dans un injecteur, formant ainsi le carburant selon l'invention avant que celui-ci ne soit acheminé dans la chambre de combustion du moteur.

Selon un mode de réalisation, ledit composé est stocké séparément du méthanol et est co-injecté avec le méthanol pour former le carburant selon l'invention dans une chambre de prémélange du moteur.

La présente divulgation concerne aussi l'utilisation d'un nitrate d'alkyle (tel que défini ci-dessus), dans les proportions définies ci-dessus, comme agent d'amélioration de l'allumage d'un carburant à base (constitué) de méthanol.

La présente divulgation concerne aussi une méthode pour améliorer l'allumage d'un carburant à base (constitué) de méthanol dans un moteur (notamment un moteur à combustion), la méthode comprenant l'ajout au méthanol d'un nitrate d'alkyle (tel que défini ci-dessus), dans les proportions définies ci-dessus. Dans un mode de réalisation, le nitrate d'alkyle et le méthanol sont mélangés dans un injecteur. Dans un mode de réalisation, le nitrate d'alkyle et le méthanol sont mélangés dans une chambre de prémélange du moteur. La présente divulgation concerne aussi un moteur (notamment un moteur à combustion) de véhicule (tel que voiture, poids lourd, tracteur, etc.) ou de navire (tel que pétrolier, porte-conteneurs, etc.) contenant un carburant tel que défini ci-dessus. La présente divulgation concerne aussi un véhicule ou navire comprenant un moteur tel que défini ci-dessus.

L'invention est illustrée par les exemples ci-après, donnés à titre indicatif.

### Exemples

L'amélioration du délai d'allumage du méthanol a été mesurée dans des conditions de tests équivalentes à celles décrites dans l'article scientifique « Ignition delay times of NH3 /DME blends at high pressure and low DME fraction: RCM experiments and simulations » (Combustion and Flame Volume 227, May 2021, Pages 120-134). Le moteur de laboratoire de test est une machine à compression rapide équivalente à celle décrite dans cet article scientifique. Il s'agit d'une machine à compression rapide permettant de mesurer le délai d'auto-allumage d'un mélange. Cette machine permet de comprimer dans un temps très court le mélange afin d'obtenir des conditions de pression et température préétablies. L'admission des liquides dans le réservoir se fait par un orifice différent de celui de l'admission des gaz, la mesure des quantités de liquides se fait à l'aide d'une seringue et d'une balance de précision.

Le délai d'allumage dAI est défini selon la formule suivant dans laquelle Pc est la pression appliquée au carburant injecté : $dAI = t \left({\frac{dP}{dt}}_{max}\right) - t \left({P}_{c}\right)$

### Exemple 1

On a déterminé les délais d'allumage en fonction de la température d'injection (entre 800K et 1000K), à une pression Pc de 30 bars, d'un carburant selon l'invention constitué de 99,8 % en masse de méthanol et de 0,2% en masse de NEH et pour respectivement une richesse de 0,5, 1 et 1,5 de mélange avec l'air. Les résultats sont montrés sur les figures 2, 3 et 4 avec les points de référence du délai d'allumage du méthanol seul. On observe une réduction importante, d'environ un facteur 5 à 10, des délais d'allumage du carburant lorsque ce dernier contient du NEH, par rapport au méthanol seul. Cette réduction du délai d'allumage par rapport à celui du méthanol seul est d'autant plus importante que la température est faible.

### Exemple 2

On a déterminé les délais d'inflammation de différents carburants contenant soit du méthanol seul soit un mélange de méthanol et de NEH au taux massique de 0,2 %, 0,5% ou 1%, à différentes température d'injection (plage de température allant de 790K à 1000K), à une pression Pc de 30 bars et une richesse de 1 de mélange avec l'air. Comme on peut le constater sur les figures 5 à 7, l'ajout de NEH à un carburant constitué de méthanol entraîne une diminution significative du délai d'allumage par rapport au méthanol seul.

Ces exemples montrent que l'utilisation de nitrate(s) d'alkyle en très faible pourcentage massique permet d'améliorer de manière significative le délai d'allumage d'un carburant à base de méthanol. Rien ne pouvait laisser supposer que des additifs connus pour augmenter l'indice de cétane d'un hydrocarbure diesel ou biodiesel puissent être aussi efficacement utilisés, en très faible quantité, pour améliorer l'allumage d'un alcool comme le méthanol

## Revendications

1. Carburant pour moteur à inflammation par compression constitué de 98,0% à 99,9% en masse de méthanol à l'état liquide et de 0,1% à 2,0% en masse d'un nitrate d'alkyle à l'état liquide.

2. Carburant selon la revendication 1, dans lequel la quantité en masse de nitrate d'alkyle est de 0,1% à 1,5%, en particulier de 0,1% à 1,0%.

3. Carburant selon l'une des revendications 1 et 2, dans lequel le nitrate d'alkyle est un nitrate d'alkyle linéaire comportant de 4 à 36 atomes de carbone, un nitrate d'alkyle ramifié comportant de 4 à 36 atomes de carbone, un nitrate d'alkyle cyclique comportant de 5 à 18 atomes de carbone, ou un mélange de ces nitrates.

4. Carburant selon l'une quelconque des revendications 1 à 3, dans lequel le nitrate d'alkyle est choisi parmi le nitrate de 2-éthylhexyle, le nitrate de cyclohexyle, le nitrate de dodécyle, le nitrate de n-nonyle, le nitrate de 2-tétradecyl-1-octadécyle, le nitrate d'hexyle, le nitrate de 2-octyle, le nitrate d'isononyle, le nitrate de 2-propylheptyle, un mélange de nitrates d'alkyles ramifiés en C₉-C₁₃, et leurs mélanges

5. Carburant selon la revendication 4, dans lequel le nitrate d'alkyle est le nitrate de 2-éthylhexyle.

6. Procédé d'obtention d'un carburant selon l'une quelconque des revendications 1 à 5, qui comprend le mélange à l'état liquide du nitrate d'alkyle avec du méthanol.

7. Procédé selon la revendication 6, dans lequel le méthanol et le nitrate d'alkyle sont mélangés dans un réservoir de moteur.

8. Procédé selon la revendication 6, dans lequel le méthanol et le nitrate d'alkyle sont mélangés dans un injecteur.

9. Procédé selon la revendication 6, dans lequel le méthanol et le nitrate d'alkyle sont mélangés dans une chambre de prémélange d'un moteur.

10. Utilisation d'un nitrate d'alkyle à l'état liquide comme agent d'amélioration de l'allumage d'un carburant à base de méthanol à l'état liquide, en une quantité telle que le carburant est constitué de 98,0% à 99,9% en masse de méthanol à l'état liquide et de 0,1% à 2,0% en masse de nitrate d'alkyle.

11. Utilisation selon la revendication 10, dans lequel le nitrate d'alkyle est tel que défini dans l'une quelconque des revendications 3 à 5.

12. Méthode pour améliorer l'allumage, dans un moteur, d'un carburant comprenant du méthanol à l'état liquide, qui consiste à y ajouter un nitrate d'alkyle en une quantité telle que le carburant est constitué de 98,0% à 99,9% en masse de méthanol à l'état liquide, et de 0,1% à 2,0% en masse, de préférence de 0,1% à 1,0% en masse, de nitrate d'alkyle.

13. Méthode selon la revendication 12, dans laquelle le nitrate d'alkyle est tel que défini dans l'une quelconque des revendications 3 à 5.

14. Méthode selon l'une quelconque des revendications 12 et 13, dans laquelle le nitrate d'alkyle et le méthanol sont mélangés dans un injecteur.

15. Méthode selon l'une quelconque des revendications 12 et 13, dans laquelle le nitrate d'alkyle et le méthanol sont mélangés dans une chambre de prémélange du moteur.

## Patentansprüche

1. Kraftstoff für einen Selbstzündungsmotor, bestehend aus 98,0 bis 99,9 Massenprozent Methanol in flüssiger Form und 0,1 bis 2,0 Massenprozent eines Alkylnitrats in flüssiger Form.

2. Kraftstoff nach Anspruch 1, wobei die Massenmenge an Alkylnitrat 0,1 % bis 1,5 %, insbesondere 0,1 % bis 1,0 %, beträgt.

3. Kraftstoff nach einem der Ansprüche 1 und 2, wobei das Alkylnitrat ein lineares Alkylnitrat mit 4 bis 36 Kohlenstoffatomen, ein verzweigtes Alkylnitrat mit 4 bis 36 Kohlenstoffatomen, ein cyclisches Alkylnitrat mit 5 bis 18 Kohlenstoffatomen oder eine Mischung dieser Nitrate ist.

4. Kraftstoff nach einem der Ansprüche 1 bis 3, wobei das Alkylnitrat ausgewählt ist aus 2-Ethylhexylnitrat, Cyclohexylnitrat, Dodecylnitrat, n-Nonylnitrat, 2-Tetradecyl-1-octadecylnitrat, Hexylnitrat, 2-Octylnitrat, Isononylnitrat, 2-Propylheptylnitrat, eine Mischung aus verzweigten C₉-C₁₃-Alkylnitraten und deren Mischungen

5. Kraftstoff nach Anspruch 4, wobei das Alkylnitrat 2-Ethylhexylnitrat ist.

6. Verfahren zur Herstellung eines Kraftstoffs nach einem der Ansprüche 1 bis 5, das das Mischen des Alkylnitrats mit Methanol im flüssigen Zustand umfasst.

7. Verfahren nach Anspruch 6, wobei das Methanol und das Alkylnitrat in einem Motortank gemischt werden.

8. Verfahren nach Anspruch 6, wobei das Methanol und das Alkylnitrat in einer Einspritzdüse gemischt werden.

9. Verfahren nach Anspruch 6, wobei das Methanol und das Alkylnitrat in einer Vormischkammer eines Motors gemischt werden.

10. Verwendung eines flüssigen Alkylnitrats als Zündverbesserungsmittel für einen Kraftstoff auf Basis von flüssigem Methanol in einer solchen Menge, dass der Kraftstoff aus 98,0 bis 99,9 Massenprozent flüssigem Methanol und 0,1 bis 2,0 Massenprozent Alkylnitrat besteht.

11. Verwendung nach Anspruch 10, wobei das Alkylnitrat wie in einem der Ansprüche 3 bis 5 definiert ist.

12. Verfahren zur Verbesserung der Zündung flüssiges Methanol enthaltenden Kraftstoffs in einem Motor, das darin besteht, diesem ein Alkylnitrat in einer solchen Menge beizumischen, dass der Kraftstoff aus 98,0 bis 99,9 Massenprozent flüssigem Methanol und 0,1 bis 2,0 Massenprozent, vorzugsweise 0,1 bis 1,0 Massenprozent, Alkylnitrat besteht.

13. Verfahren nach Anspruch 12, wobei das Alkylnitrat wie in einem der Ansprüche 3 bis 5 definiert ist.

14. Verfahren nach einem der Ansprüche 12 und 13, wobei das Alkylnitrat und das Methanol in einer Einspritzdüse gemischt werden.

15. Verfahren nach einem der Ansprüche 12 und 13, wobei das Alkylnitrat und das Methanol in einer Vormischkammer des Motors gemischt werden.

## Claims

1. A compression ignition engine fuel consisting of 98.0% to 99.9% by mass of methanol in the liquid state and of 0.1% to 2.0% by mass of an alkyl nitrate in the liquid state.

2. The fuel of claim 1, wherein the mass amount of alkyl nitrate is from 0.1% à 1.5%, particularly from 0.1% to 1.0%.

3. The fuel of one of claims 1 to 2, wherein the alkyl nitrate is a nitrate of a linear alkyl having from 4 to 36 carbon atoms, a nitrate of a branched alkyl having from 4 to 36 carbon atoms, a nitrate of a cyclic alkyl having from 5 to 18 carbon atoms, or a mixture of these nitrates.

4. The fuel of any one of claims 1 to 3, wherein the alkyl nitrate is selected from 2-ethylhexyl nitrate, cyclohexyl nitrate, dodecyl nitrate, n-nonyl nitrate, 2-tetradecyl-1-octadecyl nitrate, hexyl nitrate, 2-octyl nitrate, isononyl nitrate, 2-propylheptyl nitrate, a mixture of C₉ to C₁₃ branched alkyl nitrates, and mixtures thereof.

5. The fuel of claim 4, wherein the alkyl nitrate is 2-ethylhexyle nitrate.

6. A process of obtaining a fuel according to any one of claims 1 to 4, which comprises mixing in a liquid state the alkyl nitrate and methanol.

7. The process of claim 6, wherein methanol and the alkyl nitrate are mixed in an engine tank.

8. The process of claim 6, wherein methanol and the alkyl nitrate are mixed in an injector.

9. The process of claim 6, wherein methanol and the alkyl nitrate are mixed in a premix chamber of an engine.

10. Use of an alkyl nitrate in the liquid state as an agent for improving the ignition of a fuel based on methanol in the liquid state, in an amount such that the fuel consists of 98.0% to 99.9% by mass of methanol in the liquid state and of 0.1% to 2.0% by mass of an alkyl nitrate.

11. The use of claim 10, wherein the alkyl nitrate is as defined in any one of claims 3 to 5.

12. A method for improving the ignition, in an engine, of a fuel comprising methanol in the liquid state, which consists in adding an alkyl nitrate thereto in an amount such that the fuel consists of 98.0% to 99.9% by mass of methanol in the liquid state and of 0.1% to 2.0% by mass, preferably 0.1% to 1.0% by mass, of alkyl nitrate.

13. The method of claim 12, wherein the alkyl nitrate is as defined in any one of claims 3 to 5..

14. The method of any one of claims 12 and 13, wherein the alkyl nitrate and methanol are mixed in an injector.

15. The method of any one of claims 12 and 13, wherein the alkyl nitrate and methanol are mixed in a premix chamber of an engine.
